# FASCICULE DE BREVET EUROPEEN

(11) **EP 0 500 458 B1**
(45) Date de publication et mention de la délivrance du brevet: **04.10.1995**
(21) Numéro de dépôt: 92400435.1
(22) Date de dépôt: 19.02.1992
(51) Int. Cl.: B21D 26/02

(54) **Procédé de fabrication d'une aube creuse pour turbomachine**
Verfahren zur Herstellung einer hohlen Schauffel für eine Turbomaschine
Method for fabricating a hollow blade for a turbomachine

(30) Priorité: 20.02.1991 FR 9102007
(43) Date de publication de la demande: 26.08.1992
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Collot, André Claude Félix, F-91540 Mennecy (FR); Sohier, Bernard Philippe Cornil, F-77176 Savigny le Temple (FR); Varela, Danilo, F-92310 Sevres (FR)

(56) Documents cités:
- EP-A- 0 245 548
- FR-A- 2 647 373
- US-A- 4 882 823
- SHEET METAL INDUSTRIES. vol. 66, no. 10, Octobre 1989, REDHILL GB pages 507 - 511; R. PEARCE: 'Advanced Sheet Metal Technologie for the Aerospace Industry'

## Description

La présente invention concerne un procédé de fabrication d'une aube creuse pour turbomachine.

Les avantages découlant de l'utilisation d'aubes à grande corde pour les turbomachines sont apparus notamment dans le cas des aubes de rotor de soufflante des turboréacteurs à double flux. Ces aubes doivent répondre à des conditions sévères d'utilisation et posséder notamment des caractéristiques mécaniques suffisantes associées à des propriétés antivibratoires et de résistance aux impacts de corps étrangers. L'objectif de vitesses suffisantes en bout d'aube a en outre amené à rechercher une réduction des masses. Ce but est notamment atteint par l'utilisation d'aubes creuses.

FR-A-1 577 388 donne un exemple de réalisation d'une aube composée de deux éléments de paroi entre lesquels est disposée une structure en nids d'abeille, ces éléments de paroi étant constitués notamment en alliage de titane et étant formés au profil et à la forme désirés par pressage à chaud.

On connaît également par FR-A-2 286 688 et FR-A-2 304 438 un procédé de réalisation d'une structure métallique à partir de plusieurs pièces comportant une opération de formage par superplasticité, à haute température, en appliquant la pression d'un fluide inerte dans un outillage adapté, associée à un soudage par diffusion.

US-A-4 882 823, lequel document est considéré comme l'état de la technique le plus proche, décrit en outre un procédé de fabrication d'une pièce creuse à partir d'au moins deux tôles assemblées comportant les étapes de mise en place de barrières de diffusion, de soudage-diffusion et de formage superplastique par gonflage dans un outillage. Une variante applicable aux aubes de turbomachine prévoit après le soudage-diffusion de la structure une opération de mise en forme de l'aube par vrillage avant d'effectuer le formage superplastique.

Le but de l'invention est d'appliquer à la réalisation de pièces possédant une structure à au moins trois tôles et ayant si besoin une distribution contrôlée des masses par rapport à un champ centrifuge dans le cas de pièces tournantes, une méthode alternative de procédé de fabrication permettant notamment d'obtenir des aubes de soufflante à grande corde.

Un procédé de fabrication, tel que défini par les caractéristiques de la revendication indépendante 1, répondant à ces conditions comporte les étapes successives suivantes :
a)- fabrication des pièces primaires comprenant deux tôles extérieures et au moins une tôle centrale,
b)- formage à chaud consistant en cambrage et vrillage des pièces obtenues à l'étape précédente (a) au profil prévu, de manière que chacune des au moins trois pièces comporte des surfaces vrillées et cambrées;
c)- mise en place sur la tôle centrale des barrières de diffusion ;
d)- Assemblage et mise en place sur outillage ;
e)- soudage-diffusion aux endroits choisis lors de l'étape (c) ;
f)- gonflage sous pression de gaz et formage superplastique des zones sélectionnées ;
g)- finition.

Suivant les applications, une tôle centrale unique ou deux tôles centrales peuvent être utilisées.

Avantageusement, les tôles extérieures peuvent être obtenues par formage à chaud à partir de pièces à épaisseur dégressive ou par formage/refoulement en utilisant des procédés connus en soi de forgeage à matrice chaude ou de forgeage isotherme. La ou les tôle(s) centrale(s) peut (peuvent) être usinée(s) chimiquement, soit au stade de pièce primaire à l'étape (a) du procédé, soit après l'étape (b) avant mise en place des barrières de diffusion.

D'autres caractéristiques et avantages de l'invention seront mieux compris à la lecture de la description qui va suivre d'un mode de réalisation de l'invention, en référence aux dessins annexés sur lesquels :
- la figure 1 représente une vue schématique en perspective des pièces constitutives de l'aube, selon le procédé de fabrication conforme à l'invention,
- la figure 2 montre une tôle centrale à épaisseur variable,
- les figures 3A et 3B représentent schématiquement des détails de réalisation de la tôle représentée sur la figure 2,
- la figure 4 représente selon une vue en perspective une tôle centrale revêtue des barrières de diffusion,
- la figure 5 représente un schéma de l'assemblage final des pièces selon une vue en perpective,
- la figure 6 représente l'opération de soudage-diffusion des pièces,
- la figure 7 représente l'opération de gonflage et formage superplastique des renforts internes de la pièce,
- les figures 8 et 9 montrent des variantes de réalisation d'aubes représentées schématiquement en coupe.

Dans un procédé de fabrication d'une aube creuse pour turbomachine selon un déroulé des opérations conforme à l'invention et schématiquement représenté sur les figures 1 à 7, la figure 1 montre un exemple de deux tôles extérieures 1 équipées de tétons 2, et d'une tôle centrale 7 constituant les pièces primaires de l'aube.
Le mode de fabrication de ces pièces primaires fait appel à des techniques connues en soi.

La figure 1 montre lesdites pièces 1 et 7 après une opération de cambrage/vrillage selon une technique connue de formage à chaud utilisant un outillage non représenté sur les dessins.

En variante, avant cambrage/vrillage, une opération d'usinage chimique peut être effectuée sur la tôle centrale 7 en vue d'obtenir sur l'aube une répartition déterminée des masses par contrôle des épaisseurs.

Selon les applications, il peut être avantageux d'effectuer l'usinage chimique de la tôle centrale 7 selon les schémas des figures 2, 3A et 3B après l'opération de cambrage/vrillage.
Dans ce cas, un usinage chimique est effectué pour obtenir une tôle à épaisseurs variables. Les figures 3A et 3B représentent ladite tôle 7 après usinage chimique en montrant des coupes selon une direction perpendiculaire aux bords de l'aube à obtenir ou selon une direction parallèle à ces bords. On peut notamment obtenir sur la tôle centrale 7 trois zones d'épaisseur 7a, 7b et 7c, comme indiqué sur les figures 2 et 3A et/ou des zones d'épaisseur variable dans la direction perpendiculaire, suivant la figure 3B.

Ces opérations sont réalisées suivant les techniques connues d'usinage chimique, notamment en utilisant des masquages, découpes au laser...

Ladite tôle centrale 7 est ensuite revêtue de barrières de diffusion délimitant des zones 12 de soudage, comme représenté sur la figure 4. Les zones d'application des barrières de diffusion sont délimitées à l'aide d'un masque qui peut être soit un outillage rigide ou souple, soit un dépôt adhérent à la surface d'un matériau adéquat connu en soi, qui sera découpé ou pelé, constituant une barrière de diffusion au cours du soudage et démasquage.

On procède ensuite à un assemblage final des éléments constitutifs de l'aube 11 à obtenir : tôles extérieures 1 et tôle centrale 7. Les tétons 2 d'assemblage sont utilisés, comme représenté sur la figure 5.
Cette opération d'assemblage comporte également la préparation de l'ensemble 11 pour les opérations suivantes.

La figure 6 schématise la mise en place de l'ébauche d'aube 11 sur un outillage 14 qui comporte des arrivées 15 de gaz de mise sous pression et des dispositifs adéquats d'étanchéité. Dans l'exemple représenté, l'étanchéité entre intérieur et extérieur de l'outillage est réalisée par un joint séparé 16 et l'étanchéité entre l'intérieur de l'aube et l'intérieur de l'outillage est assurée au moyen d'une soudure périphérique de la pièce, comme indiqué en 13 sur la figure 5. En fonction de l'outillage utilisé les étanchéités d'une part de l'outillage par rapport à l'extérieur et, d'autre part de l'intérieur de l'aube par rapport à l'intérieur de l'outillage peuvent être assurées à l'aide d'un joint directement produit par fluage et soudage-diffusion du contour extérieur de la pièce. Dans ce cas, l'empreinte du joint sera éliminée lors de la finition par usinage. L'opération de soudage-diffusion est réalisée au four. Dans un exemple d'application à des pièces en alliages de titane, l'opération est réalisée à une température de 930°C et un gaz neutre, tel que l'argon, est utilisé pour obtenir la mise en pression des pièces tel que schématisée par les flèches 17. Dans un exemple de réalisation, la pression appliquée est de 4MPa. Les soudures 18 entre la tôle centrale 7 et les tôles extérieures 1 sont disposées de manière alternative d'un côté et de l'autre, comme représenté sur la figure 6.

L'aube 11 est ensuite maintenue en place sur l'outillage unique 14 pour réaliser l'opération de gonflage et formage superplastique sous pression d'argon en utilisant le collecteur de gaz qui a été précédemment mis en place et les arrivées de gaz ménagées lors de l'opération précédente d'usinage chimique de la tôle centrale 7 et lors de la mise en place de l'aube 11 sur l'outillage 14. L'aube 11 au cours de cette opération prend ainsi sa forme interne définitive telle que représentée sur la figure 7.

Il reste ensuite à obtenir une forme définitive de l'aube 11 par une finition, notamment par usinage avec découpe de la périphérie et enlèvement des attaches et finition des bords d'attaque et bord de fuite de l'aube 11 et finition du pied d'aube, ces techniques étant connues en soi.
On notera que les bords d'attaque et de fuite de l'aube peuvent, avant finition, avoir une configuration proche de la forme définitive.

Le procédé de fabrication d'une aube creuse pour turbomachine qui vient d'être décrit peut être appliqué sans sortir du concept de l'invention à des aubes comportant des variantes de réalisation. Notamment, au lieu d'une tôle centrale 7 unique, plusieurs tôles centrales peuvent être utilisées. L'une au moins de ces tôles centrales a une surface continue comme la tôle 7 entrant dans la réalisation qui a été décrite précédemment en référence aux figures 1 à 7. On peut en outre utiliser une ou plusieurs tôles intermédiaires supplémentaires présentant par exemple une partie évidée au centre de manière à renforcer notamment les bords de l'aube obtenue.

Selon un autre mode de réalisation, deux tôles centrales peuvent être utilisées de manière à obtenir une structure d'aube telle que représentés schématiquement en coupe sur la figure 8 où les tôles extérieures 1 sont associées à deux tôles centrales 19 et 20. Suivant les applications, d'autres structures peuvent être recherchées telles que représentées sur la figure 9. Dans tous les cas des liaisons par soudage-diffusion sont établies entre les différentes tôles et une opération de gonflage sous pression de gaz et formage superplastique est également appliquée, conformément à l'invention, après que l'ensemble ait été soumis à une opération de cambrage/vrillage.

On note également que la solution proposée permet éventuellement d'utiliser un matériau différent pour les tôles centrales et pour les tôle extérieures dont le matériau peut, notamment, ne pas avoir les mêmes propriétés de superplasticité que celui des tôles centrales.

## Revendications

1. Procédé de fabrication d'une aube creuse pour turbomachine, notamment une aube de rotor de soufflante à grande corde, comportant les étapes successives suivantes :
(a) -fabrication des pièces primaires comprenant deux tôles extérieures (1) et au moins une tôle centrale (7),
(b) -formage à chaud consistant en cambrage et vrillage des pièces (1,7) obtenues à l'étape précédente (a) au profil prévu, de manière que chacune des au moins trois pièces (1,7) comporte des surfaces cambrées et vrillées,
(c) -mise en place sur la tôle centrale (7) des barrières de diffusion,
(d) -assemblage et mise en place sur outillage (14),
(e) -soudage-diffusion aux endroits (12) choisis lors de l'étape (c),
(f) -gonflage sous pression de gaz et formage superplastique des zones sélectionnées,
(g) -finition

2. Procédé de fabrication d'une aube creuse selon la revendication 1 dans lequel l'étape (a) de fabrication des pièces primaires comporte une étape (a1) consistant en une opération d'usinage chimique sur la tôle centrale (7).

3. Procédé de fabrication d'une aube creuse selon l'une des revendications 1 ou 2 dans lequel après l'étape (b) de cambrage/vrillage, dans une étape complémentaire (b1), la tôle centrale (7) cambrée et vrillée est soumise à une opération d'usinage chimique de manière à obtenir une tôle à épaisseurs variables.

4. Procédé de fabrication d'une aube creuse selon l'une quelconque des revendications 1 à 3 dans lequel les pièces primaires comprennent deux tôles extérieures (1) et plusieurs tôles centrales (7).

5. Procédé de fabrication d'une aube creuse selon la revendication 4 dans lequel les tôles centrales (7) comprennent au moins une tôle centrale (7) à surface continue et au moins une tôle à partie centrale évidée.

6. Procédé de fabrication d'une aube creuse selon la revendication 4 dans lequel les tôles centrales sont au nombre de deux (18,19), les deux dites tôles (18,19) étant liées aux tôles extérieures (1) par soudage diffusion et étant soumises à une opération de gonflage sous pression de gaz et formage superplastique.

## Claims

1. A process for the manufacture of a hollow blade for a turbomachine, more particularly a large-chord fan rotor blade, comprising the following successive steps:
(a) manufacturing primary articles having two outer sheet metal members (1) and at least one central sheet metal member (7);
(b) hot forming by cambering and twisting the members (1, 7) produced in step (a) to the required shape so that each of the at least three members (1, 7) has cambered and twisted surfaces;
(c) placing diffusion barriers on the central member (7);
(d) assembling and placing on tooling (14);
(e) diffusion bonding at the locations (12) determined in step (c);
(f) inflation by gas pressure and superplastic forming of the selected zones, and
(g) finishing.

2. A process for manufacturing a hollow blade according to claim 1 wherein step (a) for manufacturing the primary articles comprises a step (a1) of chemical machining of the central member (7).

3. A process for manufacturing a hollow blade according to claim 1 or 2 wherein after the cambering and twisting step (b) the cambered and twisted central member (7) is in a supplementary step (b1) given chemical machining treatment in order to produce a member of varying thicknesses.

4. A process for manufacturing a hollow blade according to any of claims 1 to 3 wherein the primary articles comprise two outer members (1) and a number of central members (7).

5. A process for manufacturing a hollow blade according to claim 4 wherein the central members (7) comprise at least one central member (7) having a continuous surface and at least one member having a recessed central part.

6. A process for manufacturing a hollow blade according to claim 4 wherein there are two central members (18, 19) and they are diffusion bonded to the outer members (1) and subjected to inflation by pressurised gas and superplastic forming.

## Patentansprüche

1. Verfahren zur Herstellung einer hohlen Schaufel für Turbomaschinen, insbesondere einer Gebläserotorschaufel mit großer Weite, bestehend aus den folgenden, aufeinanderfolgenden Schritten:
a) Herstellung der Hauptteile, bestehend aus zwei Außenblechen (1) und mindestens einem mittleren Blech (7),
b) Warmformen der im vorherigen Schritt (a) erhaltenen Teile (1, 7) mit dem vorgesehenen Profil durch Hohlprägen und Verwinden, so daß jedes der mindestens drei Teile (1, 7) verwundene und gewölbte Oberflächen aufweist,
c) Anbringen der Diffusionswände an dem mittleren Blech (7),
d) Zusammensetzen und Anbringen auf dem Werkzeug (14),
e) Diffusionsschweißen an den in Schritt (c) ausgewählten Stellen (12),
f) Aufblähen unter Gasdruck und superplastisches Formen der ausgewählten Bereiche,
g) Endbearbeitung.

2. Verfahren zur Herstellung einer hohlen Schaufel nach Anspruch 1, wobei der Schritt (a) zur Herstellung der Hauptteile einen Schritt (a1) umfaßt, der in einem chemischen Bearbeitungsvorgang des mittleren Blechs (7) besteht.

3. Verfahren zur Herstellung einer hohlen Schaufel nach einem der Ansprüche 1 oder 2, wobei nach dem Schritt (b) des Hohlprägens/Verwindens in einem zusätzlichen Schritt (b1) das verwundene und gewölbte mittlere Blech (7) einem Vorgang der chemischen Bearbeitung dergestalt unterzogen wird, daß ein Blech mit variablen Dicken erzielt wird.

4. Verfahren zur Herstellung einer hohlen Schaufel nach einem der Ansprüche 1 bis 3, wobei die Hauptteile aus zwei Außenblechen (1) und mehreren mittleren Blechen (7) bestehen.

5. Verfahren zur Herstellung einer hohlen Schaufel nach Anspruch 4, wobei die mittleren Bleche (7) aus mindestens einem mittleren Blech (7) mit kontinuierlicher Oberfläche und mindestens einem Blech mit einem ausgesparten Teil in der Mitte bestehen.

6. Verfahren zur Herstellung einer hohlen Schaufel nach Anspruch 4, wobei die mittleren Bleche zwei an der Zahl sind (18, 19), wobei die beiden genannten Bleche (18, 19) mit den Außenblechen (1) durch Diffusionsschweißen verbunden werden und einem Vorgang des Aufblähens unter Gasdruck und des superplastischen Formens unterzogen werden.
